# FASCICULE DE BREVET EUROPEEN

(11) **EP 0 313 448 B1**
(45) Date de publication et mention de la délivrance du brevet: **15.09.1993**
(21) Numéro de dépôt: 88402612.1
(22) Date de dépôt: 17.10.1988
(51) Int. Cl.: H01J 29/28

(54) **Procédé de métallisation d'un écran luminescent**
Verfahren zur Metallisierung eines lumineszenten Schirmes
Process for the metalisation of a luminescent screen

(30) Priorité: 20.10.1987 FR 8714430
(43) Date de publication de la demande: 26.04.1989
(73) Titulaire: THOMSON TUBES & DISPLAYS SA, 92400 Courbevoie (FR)
(72) Inventeur: Pezzulo, Antimo, F-75008 Paris (FR); Patel, Himanschu, F-75008 Paris (FR)
(74) Mandataire: Einsel, Robert, Dipl.-Ing.

(56) Documents cités:
- DE-A- 2 710 245
- FR-A- 2 018 241
- US-A- 3 317 337
- US-A- 3 579 367
- US-A- 4 339 475

## Description

La présente invention concerne un procédé de métallisation d'un écran luminescent. Elle concerne plus particulièrement le dépôt d'un film organique éliminable par la chaleur sur les luminophores d'un écran luminescent utilisé en particulier dans les tubes de télévision couleur ou les moniteurs d'affichage couleurs.

Comme décrit dans le brevet américain 3 582 390, un des procédés de métallisation d'un écran luminophore pour tubes à rayons cathodiques habituellement utilisé consiste à produire sur la surface de l'écran luminophore, un substrat volatilisable obtenu à partir d'une émulsion aqueuse d'une résine formant film insoluble à l'eau, à déposer une couche métallique sur le substrat et ensuite à éliminer par volatilisation le substrat. Pour permettre la volatilisation du substrat, la couche métallique doit donc présenter une porosité suffisante. Aussi, pour ajuster la porosité de la couche métallique, l'émulsion aqueuse contient une petite quantité de péroxyde d'hydrogène et d'un polymère organique formant film soluble à l'eau. D'autres additifs tels que la silice colloïdale peuvent être ajoutés à l'émulsion. Les additifs améliorent l'adhérence et réduisent la formation de cloques dans la couche métallique.

Ce procédé de fabrication s'est avéré être un procédé tout à fait satisfaisant pour la réalisation des écrans du type par points fabriqués jusque dans les années 1970. Depuis lors, une structure d'écran du type par bandes est utilisée dans l'industrie. Avec ce type d'écrans, les systèmes d'irradiation utilisés sont très sophistiqués et en conséquence très chers. Aussi, pour réduire l'investissement initial, on utilise pour obtenir le luminophore des boues bien plus sensibles. Dans ce cas, le système photo-polymère de base comporte toujours de l'alcool polyvinylique comme liant et un dichromate d'ammonium, de sodium ou de potassium comme photo-sensibilisateur. Toutefois, pour accroître d'un facteur d'environ deux la sensibilité de la boue luminophore à la lumière ultra-violette, on ajoute à cette boue des quantités substantielles d'additifs tels que l'éthylène glycol, le triéthylène glycol et la méthyl-pyrrolidone. Malheureusement, ces additifs agissent aussi comme plastifiant du photo-polymère et laissent dans les bandes luminophores un film polymère de consistance molle. Ainsi, après le dépôt de l'écran luminophore, le polymère dans les bandes luminophores présente une consistance molle et cette consistance dépend de la séquence de dépôt des couleurs. Aussi, lors de la réalisation du substrat volatilisable, lorsque l'on utilise, dans l'émulsion aqueuse de résine formant film, des additifs tels que le péroxyde d'hydrogène comme décrit dans le brevet américain 3 582 390, la gravure du polymère par le péroxyde d'hydrogène devient très sélective en fonction de la séquence de dépôt des couleurs luminophores. Ceci entraîne une rigidité de film inégale et une perte de luminance du tube se produit pour au moins la dernière couleur déposée due à une surgravure par le péroxyde d'hydrogène.

La présente invention a pour but de remédier à ces inconvénients et d'éviter la gravure sélective du polymère dans les bandes luminophores de différentes couleurs.

En conséquence, la présente invention a pour objet un procédé de métallisation d'un écran luminescent comprenant les étapes suivantes :
(en remplacement de la page 2, ligne 27 jusqu'à la page 3, ligne 15)
- dépôt, de manière connue, d'une couche d'au moins un luminophore contenant entre autre un liant, sur une dalle transparente,
- dépôt sur ladite couche d une sous-couche constituée par une émulsion aqueuse d'une résine insoluble à l'eau, l'émulsion étant neutre ou alcaline et présentant une aptitude à former un film hydrophobe,
- séchage de la sous-couche,
- dépôt sur ladite sous-couche d'un revêtement constitué par une émulsion aqueuse d'une résine formant film insoluble à l'eau, cette émulsion contenant au moins du péroxyde d'hydrogène et un polymère soluble à l'eau,
- séchage du revêtement,
- dépôt d'une couche métallique, et
- volatilisation du liant, de la sous-couche et du revêtement.

De préférence l'émulsion aqueuse formant le revêtement contient au moins 0,1 à 4,0 % en poids de péroxyde d'hydrogène, 0,25 à 2,5 % en poids d'un polymère soluble à l'eau et 0,1 à 1,0 % en poids de silice colloidale.

DE-A-2,710,245 décrit l'application de deux couches sur une couche de phosphore, chacune des deux couches étant constituée par une émulsion aqueuse formant un film et contenant une résine acrylique. Cependant, ce document montre aussi la nécessité d'ajouter une résine acrylique hydrophobe directement à la boue de phosphore, afin d'éviter que l'émulsion formant le film dans la première couche pénètre dans la couche de phosphore.

US-A-3,579,367 décrit le dépôt d'une double couche de résine acrylique sur un écran luminescent avant la volatilisation d une couche métallique sur ce dernier. Toutefois, ce document aussi ne suggère pas que le revêtement ou la souscouche devraient être neutres ou alcalins.

US-A-3,317,337 utilise également un revêtement et une seconde couche de résine acrylique et précise huit conditions requises pour le revêtement du matériau formant le film dont aucune des conditions se rapporte au pH.

US-A-4,339,457 utilise un seul film de résine acrylique sur la couche de phosphore avant la volatilisation de la couche métallique, et donc n'est pas pertinent, tout comme le brevet français 2,018,241.

L'utilisation d'une résine neutre ou alcaline formant un revêtement hydrophobe retarde donc et égalise la gravure du polymère contenu dans les bandes luminophores par le péroxyde d'hydrogène. Ainsi, en utilisant le procédé de la présente invention, on élimine la gravure sélective des bandes luminophores qui se produit durant la formation du substrat volatilisable. Avec ce procédé, on évite aussi une formation trop importante de trous et de craquelures dans le film alors que de tels trous et craquelures apparaîssent normalement sur la dernière et quelque fois sur la seconde couleur déposée.

De préférence, les résines insolubles à l'eau utilisées pour la sous-couche ou le revêtement sont constituées par des copolymères de résines acrylates. Par copolymères de résines acrylates, on entend des copolymères constitués par une combinaison d'acrylates alkydes, de méthacrylates alkydes, d'acide acrylique, d'acide méthacrylique, et de monomères de type acrylate similaires. D'autre part, le polymère soluble à l'eau est choisi dans le groupe constitué par les alcools polyvinyliques, les complexes acide borique-alcool polyvinylique, la méthyl-cellulose et l'hydroxyméthyl-cellulose.

De plus, la volatilisation est réalisée en chauffant l'écran dans l'air à une température comprise entre 350°C et 500°C.

D'autres caractéristiques et avantages de la présente invention apparaîtront à la lecture de la description faite ci-après avec référence aux dessins ci-annexés dans lesquels :
- la figure 1 est une vue schématique en coupe d'un tube cathodique muni d'un écran conforme à la présente invention ;
- la figure 2 est une vue en coupe agrandie donnant la structure de l'écran avant le chauffage final.

Sur la figure 1, on a représenté schématiquement un tube de télévision couleur de structure conventionnelle. Ce tube comporte une enveloppe 11 constituée d'une dalle frontale en un matériau transparent 12, d'un col 14 et d'une partie évasée 16 interconnectant le col 14 et la dalle frontale 12. Un écran luminescent est réalisé sur la surface interne de la dalle frontale 12. Trois canons à électrons 17,18 et 19 sont montés dans le col 14 pour émettre trois faisceaux d'électrons individuels qui sont chacun contrôlé par les signaux vidéo représentatifs de couleurs verte, bleu et rouge respectivement. Des dispositifs magnétiques 15 sont prévus de manière connue autour du col pour réaliser notamment la convergence et la déviation des faisceaux d'électrons. De plus, un masque perforé 20 est prévu entre les canons à électrons 17,18 et 19 l'écran d'affichage de manière bien connue.

Comme représenté sur la figure 2, l'écran d'affichage 22 comporte sur la dalle 12 un ensemble de lignes ou bandes parallèles 37,38 et 39 de matériaux luminophores capables d'émettre respectivement les couleurs verte (G), rouge (R) et bleue (B). Chaque ligne ou bande 37,38 et 39 ne peut émettre qu'une seule couleur. Chaque canon à électrons 17,18 et 19 est dirigé sur une des couleurs de sorte que le faisceau d'électrons provenant de chacun des canons n'excite qu'une couleur. Ce tube de télévision, du type masque, est bien connu de l'homme de l'art.

Dans le procédé de fabrication habituellement utilisé, les différentes couches formant l'écran luminescent 22 sont réalisées sur la dalle fontale 12 du tube avant de sceller cette dalle à la partie évasée 16 de l'enveloppe 11. Pour réaliser l'écran, la dalle 12 est montée sur un dispositif support convenable et une boue d'un matériau luminophore convenable est appliquée sur cette dalle. La boue comporte notamment le luminophore souhaité, un polymère organique tel que de l'alcool polyvinylique, un photosensibilisateur convenable tel que du dichromate d'amonium, du dichromate de sodium, ou du dichromate de potassium et de l'eau dé-ionisée. Ces dernières années, avec les systèmes d'irradiation hautement automatisés et très sophistiqués utilisés, des additifs tels que l'éthylène glycol, le triéthylène glycol ou la méthyl pyrrolidone sont ajoutés aux boues luminophores pour réduire le temps d'exposition. La quantité ajoutée est de 30 à 100 % en poids d'alcool polyvinylique, par exemple. D'autre part, tous les additifs utilisés pour réduire le temps d'exposition présentent un point d'ébullition élevé compris entre 150 et 220°C. Ils agissent aussi comme plastifiant pour le photo-polymère contenu dans la structure de la bande luminophore et le maintiennent au-dessus de son point de ramollisement.

La boue est répartie sur toute la surface de la dalle frontale en l'inclinant et en la mettant en rotation. La dalle est ensuite entraînée en rotation à vitesse élevée pour éliminer l'excès de boue. Puis la boue est séchée avec des dispositifs de séchage par infra-rouge. Le revêtement de boue est alors irradié par des rayons lumineux convenables à travers un masque perforé pour enregistrer le dessin des bandes, par exemple 37, d'une des couleurs sur la couche de boue séchée. L'irradiation lumineuse amène la boue à polymériser et rend les surfaces irradiées insolubles à l'eau. Les parties de la couche de boue non irradiées sont alors éliminées par un simple lavage de la dalle avec de l'eau. Ce lavage laisse le dessin des bandes luminophores. Le panneau est alors séché pour éliminer l'eau. Cette procédure générale est recommencée deux fois pour déposer les deux autres bandes luminophores 38,39. La séquence de dépôt normale pour les trois couleurs de luminophore est en générale le vert, le bleu et le rouge.

Lorsque le dépôt de l'écran luminophore est terminé, la dalle est maintenue dans un dispositif support convenable pour réaliser le dépôt d'une sous-couche 40 d'un film hydrophobe conformément à la présente invention. Le dispositif support utilisé est capable de tourner à des vitesses différentes comprises entre 6 et 200 tours/mm. La dalle munie de l'écran luminophore est mise en rotation en position verticale à une vitesse de 20 à 60 tours/mm. La dalle peut être sèche ou humide après développement de l'écran luminophore rouge constituant la dernière couleur déposée. Une quantité de 200 à 500 ml d'une émulsion aqueuse d'une résine formant film insoluble à l'eau est déposée sur la dalle. La dalle est ensuite entraînée à rotation à vitesse élevée comprise entre 60 et 200 tours/mm pendant 5 à 30 secondes pour éliminer l'excès d'émulsion. La dalle est alors chauffée durant et/ou après la rotation à vitesse élevée pour former un film 40. Conformément à la présente invention, l'émulsion est une émulsion aqueuse d'une résine insoluble à l'eau, neutre ou alcaline et présentant une aptitude à former un film hydrophobe. De préférence, la résine insoluble à l'eau sera constituée par un copolymère de résine acrylate. Par copolymère de résine acrylate, on entend les combinaisons d'acrylate alkyde, de méthacrylate alkyde, d'acide acrylique, d'acide méthacryliqe et de monomères de type acrylate similaires.

Avant l'application de cette sous-couche, les polymères des bandes luminophores rouges, bleues et vertes présentent des points de ramollisement et des propriétés hydrophiles différentes. Le polymère dans la couleur rouge est le plus mou et le plus hydrophile et le polymère dans la couleur verte ou première couleur déposée est le plus dur et le moins hydrophile. La résine formant la sous-couche est absorbée dans les luminophores et, après séchage, produit un substrat présentant une résistance similaire au péroxyde d'hydrogène et à l'eau pour les trois couleurs de l'écran luminophore.

L'écran est alors entraîné en rotation en position verticale et séché par chaleur rayonnante. Après séchage complet de la sous-couche 40, une émulsion aqueuse d'une résine formant film insoluble à l'eau est répandue sur la dalle de la même manière que l'émulsion pour former la sous-couche. Cette émulsion contient 0,1 à 4,0 % en poids en péroxyde d'hydrogène, 0,25 à 2,5 % en poids d'un polymère soluble à l'eau, et 0,1 à 1,0 % en poids de silice colloïdale. Du fait de la sous-couche, l'écran luminophore a sensiblement la même dureté et les mêmes propriétés hydrophiles pour toutes les bandes luminophores vertes, bleues et rouges durant l'application de l'émulsion ci-dessus. On évite donc une gravure sélective du liant constitué par de l'alcool polyvinylique dans les bandes luminophores de différentes couleurs et on obtient une épaisseur de film uniforme présentant une pénétration égale ainsi qu'une porosité similaire pour les trois couleurs. On séche alors l'écran pour obtenir un film 42 puis on dépose de manière connue, en général par évacuation sous-vide, une sous-couche métallique 44 telle qu'une couche d'aluminium. Ensuite, l'écran est chauffé dans l'air à une température comprise entre 350° et 500°C pour réaliser la volatilisation du liant contenu dans les couches luminophores, de la sous-couche et du revêtement. Avec le procédé ci-dessus, on obtient un écran présentant une réflectivité nettement améliorée, à savoir de 40 à 50 %.

On donnera ci-après des exemples de réalisation des émulsions aqueuses utilisées pour réaliser la sous-couche et le revêtement dans le procédé décrit ci-dessus.

L'émulsion pour réaliser la sous-couche décrite ci-dessus est une émulsion aqueuse de résine formant film insoluble à l'eau présentant les propriétés suivantes :
1. résine neutre ou alcaline de sorte qu'il n'y a aucune réaction contraire avec les luminophores à base de sulfure ;
2. aptitude à former un film hydrophobe après séchage de manière à retarder l'attaque de l'écran luminophore par le péroxyde hydrogène et à réaliser une attaque presque égale pour les bandes luminophores des trois couleurs.

Les émulsions formant film donnant la sous-couche pour les exemples spécifiques décrits ci-après sont préparées à partir des solutions suivantes :
SOLUTION A : émulsion aqueuse contenant environ 46 % d'un copolymère de résine acrylate émulsifié dans de l'eau présentant un pH compris entre 9 et 10. Une telle émulsion est vendue sous la forme ®RHOPLEX AC-73 par la Société ROHM et HAAS Co. à Philadelphie ;
SOLUTION B : émulsion aqueuse contenant environ 46 % d'un copolymère de résine acrylate émulsion dans de l'eau présentant un pH compris entre 8 et 9,5. Une telle émulsion est vendue sous la marque ®RHOPLEX C-72 par la Société ROHM et HAAS Co. à Philadelphie et par HITACHI CHEMICALS au Japon.
   Exemple 1 : sous-couche contenant 9,0 % de ®RHOPLEX AC-73. La sous-couche est obtenue est mélangeant 195 g de la solution A avec 850 g d'eau dé-ionisée. Ce mélange a été malaxé pendant deux heures avec un mixeur rotatif.
   Exemple 2 : sous-couche contenant 10,0 % de ®RHOPLEX C-72. La sous-couche est obtenue en mélangeant 17 g de la solution B avec 783 g d'eau dé-ionisée. Ce mélange a été malaxé pendant deux heures avec un mixeur rotatif.

L'émulsion formant film utilisée pour le revêtement déposé sur la sous-couche pour les exemples spécifiques décrits ci-après peut être préparée avec les solutions suivantes : l'émulsion aqueuse utilisée est similaire à celle décrite dans le brevet américain 3 582 390.
SOLUTION A : émulsion aqueuse contenant environ 38 % d'un copolymère de résine acrylate émulsifié dans de l'eau et présentant un pH d'environ 3. Une telle émulsion est vendue sous la marque ®RHOPLEX B-74 par la Société ROHM et HAAS Co. à Philadelphie.
SOLUTION B : solution aqueuse contenant environ 2 % d'un complexe acide borique-alcool polyvinylique. Un tel complexe acide borique-alcool polyvinylique est vendu sous la marque UNISIZE HA70 par la Société AIR REDUCTION COMPANY, NEW YORK.
SOLUTION C : solution aqueuse contenant 30 % de péroxyde d'hydrogène.
SOLUTION D : une solution aqueuse contenant environ 30 % de silice colloïdale telle que du ®LUDOX vendu par E.I. DUPONT.

Le film du revêtement présente la composition suivante : 14,5 % de ®RHOPLEX B-74, 0,5 % d'UNISIZE HA70, 0,5 % de péroxyde d'hydrogène, et 0,5 % de ®LUDOX AM. Le pH de l'émulsion est ajusté à 7,1 par de l'hydroxyde d'amonium (NH₄OH). Cette émulsion a été obtenue en mélangeant 381 g de solution A avec 337 g d'eau dé-ionisée. Pendant le mélange, on a ajouté 16 g de la solution C, 7 g de la solution D et 250 g de la solution B. Ensuite, tout en mélangeant, on a ajouté une quantité suffisante d'hydroxyde d'amonium pour régler le pH du mélange final à 7,1.

Dans les formulations ci-dessus, la concentration en résine dans la sous-couche peut être ajustée de manière à obtenir la résistance au péroxyde d'hydrogène souhaitée. De même, la concentration en péroxyde d'hydrogène dans le revêtement final peut aussi être ajustée pour obtenir les craquelures et les trous d'aiguilles souhaités pour le film recouvrant les bandes luminophores.

## Revendications

1. Procédé de métallisation d'un écran luminescent comprenant les étapes suivantes :
- dépôt de manière connue, d'une couche d'au moins un luminophore contenant entre autre un liant, sur une dalle transparente (12),
- dépôt sur ladite couche d'une sous-couche (40) constituée par une émulsion aqueuse d'une résine insoluble à l'eau, l'émulsion étant neutre ou alcaline et présentant une aptitude à former un film hydrophobe,
- séchage de la sous-couche,
- dépôt sur ladite sous-couche d'un revêtement (42) constitué par une émulsion aqueuse d'une résine formant film insoluble à l'eau, cette émulsion contenant au moins du péroxyde d'hydrogène et un polymère soluble à l'eau,
- séchage du revêtement,
- dépôt d'une couche métallique (44), et
- volatilisation du liant, de la sous-couche et du revêtement.

2. Procédé selon la revendication 1, caractérisé en ce que l'émulsion aqueuse formant le revêtement contient au moins 0,1 à 4,0 % en poids de péroxyde d'hydrogène, 0,25 à 2,5 % en poids d'un polymère soluble à l'eau et 0,1 à 1,0 % en poids de silice colloïdale.

3. Procédé selon la revendication 1, caractérisé en ce que les résines insolubles à l'eau sont des copolymères de résines acrylates.

4. Procédé selon l'une quelconque des revendications 1 et 2, caractérisé en ce que le polymère soluble à l'eau est choisi dans le groupe constitué par les alcools polyvinyliques, les complexes acide borique-alcool polyvinylique, la méthyl-cellulose et l'hydroxymethyl-cellulose.

5. Procédé selon l'une quelconque des revendications 1 à 3, caractérisé en ce que la volatilisation est réalisée en chauffant l'écran dans l'air à une température comprise entre 350°C et 500°C.

## Claims

1. Method for metallizing a luminescent screen comprising following steps :
- depositing, in a known way, of a layer of at least one luminophore containing, among others, a binding agent, onto a transparent plate (12),
- depositing on said layer of an underlayer (40) constituted by an aqueous emulsion of a water-insoluble resin, whereby the emulsion is neutral or alcaline and is able to form an hydrophobic film,
- drying of the underlayer,
- depositing on said underlayer of a coating (42) constituted by an aqueous emulsion of a resin which forms a water-insoluble film, whereby this emulsion contains at least hydrogen peroxide and a polymer which is water-soluble,
- drying of the coating,
- depositing of a metallic layer (44) and
- volatilization of the binding agent, from the underlayer and the coating.

2. Method according to claim 1, characterized in that the aqueous emulsion which forms the coating contains at least 0,1 to 4,0 % in weight of hydrogen peroxide, 0,25 to 2,5 % in weight of a water-soluble polymer and 0,1 to 1,0 % in weight of colloidal silica.

3. Method according to claim 1, characterized in that the water-insoluble resins are acrylate resin copolymers.

4. Method according to any of the claims 1 and 2, characterized in that the water-soluble polymer is chosen from the group constituted by the polyvinyl alcohols, the bor acid-polyvinyl alcohol complexes, methyl cellulose and hydroxymethyl cellulose.

5. Method according to any of the claims 1 to 3, characterized in that the volatilization is realized by heating the screen in air at a temperature between 350° C and 500° C.

## Patentansprüche

1. Verfahren zur Metallisierung eines Leuchtschirmes, die folgenden Schritte umfassend:
- Auftragen einer Schicht mindestens eines Leuchtstoffes, der unter anderem ein Bindemittel enthält, auf einer durchsichtigen Platte (12) in bekannter Weise,
- Auftragen einer Zwischenschicht (40), bestehend aus einer wässrigen Emulsion eines wasserunlöslichen Harzes, auf die genannte Schicht, wobei die Emulsion neutral oder alkalisch ist und die Fähigkeit aufweist, einen hydrophoben Film auszubilden,
- Trocknen der Zwischenschicht,
- Auftragen einer Beschichtung (42), bestehend aus einer wässrigen Emulsion eines einen wasserunlöslichen Film bildenden Harzes, auf die genannte Zwischenschicht, wobei diese Emulsion mindestens Wasserstoffperoxid und ein wasserlösliches Polymer enthält,
- Trocknen der Beschichtung,
- Auftragen einer Metallschicht (44) und
- Verdampfen des Bindemittels, der Zwischenschicht und der Beschichtung.

2. Verfahren gemäß Patentanspruch 1, dadurch gekennzeichnet, daß die die Beschichtung bildende wässrige Emulsion mindestens 0,1 bis 4,0 Gewichtsprozent Wasserstoffperoxid, 0,25 bis 2,5 Gewichtsprozent eines wasserlöslichen Polymers und 0,1 bis 1,0 Gewichtsprozent kolloidales Siliziumdioxid enthält.

3. Verfahren gemäß Patentanspruch 1, dadurch gekennzeichnet, daß die wasserunlöslichen Harze Copolymere von Acrylatharzen sind.

4. Verfahren gemäß irgendeinem der Patentansprüche 1 und 2, dadurch gekennzeichnet, daß das wasserlösliche Polymer aus der Gruppe gewählt ist, die aus den Polyvinylalkoholen, den BorsäurePolyvinylalkohol-Komplexen, Methylzellulose und Hydroxymethylzellulose besteht.

5. Verfahren gemäß irgendeinem der Patentansprüche 1 bis 3, dadurch gekennzeichnet, daß die Verdampfung durch Erhitzung des Bildschirmes an der Luft bei einer Temperatur zwischen 350°C und 500°C erfolgt.
